# EUROPÄISCHE PATENTSCHRIFT

(11) **EP 0 009 053 B1**
(45) Veröffentlichungstag und Bekanntmachung des Hinweises auf die Patenterteilung: **09.03.1983**
(21) Anmeldenummer: 78100902.2
(22) Anmeldetag: 15.09.1978
(51) Int. Cl.: E04C 2/26, B29J 5/00, B32B 21/02, E04D 3/35

(54) **Verfahren zur Herstellung von witterungsbeständigen Platten oder Formkörpern aus Holzfaserwerkstoffen und nach dem Verfahren hergestellte Platten oder Formkörper**
Method of manufacture of weatherproof boards or other elements from wood fibre material and boards or elements formed by this method
Procédé pour la fabrication de panneaux ou autres éléments en fibres de bois résistant aux intempéries et panneaux ou autres éléments fabriqués selon ce procédé

(43) Veröffentlichungstag der Anmeldung: 02.04.1980
(73) Patentinhaber: Hering, Reinhard, CH-6911 Campione d'Italia (CH)
(72) Erfinder: Hering, Reinhard, CH-6911 Campione d'Italia (CH)
(74) Vertreter: Patentanwälte Rehberg + Hüppe

## Beschreibung

Die Erfindung betrifft ein Verfahren zur Herstellung von witterungsbeständigen Platten oder Formkörpern, die aus mit Bindemitteln versetzten Holzteilchen, lignozellulosehaltigen Fasern oder anderweitig aufbereiteten Rohstoffen bestehen und unter Hitze zusammengepreßt sind und gleichzeitig nach dem Verfahren hergestellte Platten oder Formkörper.

Solche Platten und ihr Herstellungsverfahren sind bereits in der DE-C-967 328 beschrieben. Ihr Mangel besteht darin, daß sie nicht genügend witterungsbeständig und deshalb vorwiegend nur für den Innenausbau verwendbar sind. Seit langem wurde deshalb versucht, diesen Mangel durch Art und Zusammensetzung der Rohstoffe und Bindemittel sowie durch Beschichtung der Außenfläche abzuhelfen. So beschreibt beispielsweise das DE-U-1 936 681 eine witterungsbeständige Leichtbauplatte, wobei die Platte in einem zweiten Arbeitsgang mit einer PVC-Schicht überzogen wird, oder die AT-B-260 509 bzw. die DD-A-36 020 eine Preßplatte, die mit einem Duroplastharz beschichtet ist. Abgesehen davon, daß solche Oberflächenbeschichtungen relativ teure und nur mit Schwierigkeit aufzubringende Ausgangsmaterialien erfordern, fehlt eine ausreichend innige Verbindung zwischen Schichtmaterial 'und Plattenkörper. Die Beschichtung ist spröde und neigt zur Rißebildung, sobald die Platte mechanisch beansprucht wird. Außerdem ist bei witterungsbedingter Dauerbelastung mit einem Loslösen der Deckschicht zu rechnen.

Aufgabe der Erfindung ist est, witterungsbeständige Platten oder Formkörper aus lignozellulosehaltigen Fasern, Holzwerkstoffen beliebiger Art, wie z.B. Holzspänen, Holzfasern usw. oder aus anderweitig aufbereiteten Rohstoffen zu schaffen, die eine bestmögliche Feuchteresistenz, eine unlösbare und preisgünstige Oberflächenbeschichtung, eine Witterungs- und Alterungsbeständigkeit sowie eine hohe Abrieb-, Verschleiß- und Schlagfestigkeit aufweisen und in einem einzigen Verfahrensgang hergestellt werden können.

Dies wird erfindungsgemäß dadurch erreicht, daß auf den aus den Holzteilchen, lignozellulosehaltigen Fasern oder anderweitig aufbereiteten Rohstoffen gebildeten Spänekuchen vor der Heißpressung auf die Ober- und/oder Unterseite eine Deckschicht aus vulkanisierbaren, elastomeren Stoffen, wie Natur-und/oder Synthesekautschuk o. dgl. aufgebracht wird, worauf die Heißverpressung bei gleichzeitigem Vulkanisieren der Deckschichten erfolgt. Dementsprechend kennzeichnen sich die auf diese Weise hergestellten witterungsbeständigen Platten oder Formkörper durch eine vor der Heißpressung des aus Holzteilchen, lignozellulosehaltigen Fasern oder anderweitig aufbereiteten gebildeten Rohstoffen Spänekuchens auf dessen Oberfläche aufgebrachte und mit dem Spänekuchen innig verbundene, während der Heißpressung ausvulkanisierte, dauerelastische Deckschicht aus elastomeren Stoffen, wie Natur- und/oder Synthesekautschuk od. dgl. Dabei kann die dauerelastische Deckschicht farbig und/oder auf ihrer Außenfläche mit Rillen oder Narben versehen oder sonstwie gemustert sein.

Mit besonderem Vorteil kann auch in die dauerelastische Deckschicht eine Armierung in Form eines Vlieses oder Gewebes od. dgl. eingebettet sein.

Die aus einem elastomeren Stoff bestehende witterungsbeständige Deckschicht bei jeder Art von Platten oder Formkörpern aus Holzfaser- bzw. Spanwerkstoffen läßt sich in der verschiedensten Weise den jeweils gegebenen Bedingungen anpassen. Die Elastomere lassen sich über ihren jeweiligen Eigencharakter hinaus durch Modifikationen der chemischen Zusammensetzung sowie durch Art und Menge evtl. beigemischter Füllstoffe vor allem hinsichtlich Elastizität, Härte und Abriebfestigkeit weitgehend variieren. Da die erfindungsgemäße Aubenbeschichtung z.B. einer Spanplatte in erster Linie Schutzfunktionen gegenüber zerstörenden Witterungseinflüssen und mechanischen Beschädigungen zu erfüllen hat, kann die reversible Gummielastizität soweit zugunsten höherer Oberflächenstabiltät beschränkt werden, daß sie - sofern sie nicht noch weitere Funktionen z.B. als Scharnier, ,Kantenschutz usw. zu übernehmen hat - lediglich in der Lage sein muß, dem normalen Dehnen und Schwinden des Trägermaterials ohne Rißbildung zu folgen. Es kann normalerweise also von vornherein eine harte und zähe Kautschukeinstellung gewählt werden, die weiterhin durch Armierungen in Form von Vliesen und Geweben, Fasern sowie Beimischungen mineralischen, metallischen oder anderen Ursprunges nach dem Auf- und Ausvulkanisieren eine Schutzschicht von höchster Schlag- und Abriebfestigkeit ergibt. Von besonderer Bedeutung ist jedoch, daß die Außenschicht aus z.B. hochwitterungsbeständigen Synthesekautschukmischungen mit dem Trägermaterial aus Holzfaserwerkstoffen ohne jegliches verbindende Medium auf Klebstoffbasis bereits im Herstellprozeß eine unlösbare Verbindung eingegangen ist. Diese witterungsbeständigen Platten oder Formkörper bestehen also aus einem allen einsatzbedingten Beanspruchungen gewachsenen Verbundwerkstoff in Form einfacher, beidseitig oder auch bereits kantengeschützter Platten bis hin zu einsatzfertigen Wand- oder Dachelementen für das Bauwesen bzw. in einem Arbeitsgang gepreßten Behältern oder Gefäßen, die Flüssigkeiten oder feuchtes Gut aufnehmen und transportieren können.

Die erfindungsgemäße Herstellung dieser witterungsbeständigen Platten oder Formkörper aus Holzfaser- bzw. Holzspanwerkstoffen basiert darauf, daß sich praktisch zwei Vorgänge gleichzeitig vollziehen, nämlich einmal das Verdichten des Späne- oder Fasergemisches der Trägerschicht und Aushärten der darin enthaltenen Bindemittel und zum anderen das Verdichten und Vulkanisieren der als Deckschicht aufgebrachten Mischung aus rohem Natur- und/oder Synthesekautschuk bzw. anderen Elastomeren und geigneten Füllstoffen und Zusätzen.

Da sich sowohl die Bindemittelkondensation als auch die Vulkanisation vor allem unter Druck, Temperatur (ca. 175°C) und Zeit vollziehen und da weiterhin die Vulkanisationsdauer bzw. -temperatur in Abhängigkeit von Beschleunigern, Füllstoffen und der Schichtdicke variiert und den für das Aushärten der Bindemittel erforderlichen Werten angepaßt werden kann, lassen sich das Auf- und Ausvulkanisieren (letzteres evtl. unter Einbeziehung der abnehmenden Restwärme beim Auskühlen) der Deckschicht einerseits und das Abbinden der Träbersubstanzen andererseits soweit synchronisieren, daß beide Prozesse gemeinsam und gleichzeitig ablaufen können. Beide Materialkomponenten werden zugleich in der Reihenfolge, die dem Aufbau des fertigen Verbundwerkstoffes entspricht, in das formgebende Heißpresswerkzeug eingebracht und in ein und demselben Herstellprozeß zum endgültigen plattenförmigen Verbundwerkstoff oder Formkörper mit witterungsbeständiger Außenschicht verarbeitet. Hierbie können dieselben Maschinen und Anlagen zum Einsatz kommen, wie sie für die Produktion herkömmlicher Spanplatten oder Spanholz-Formkörper erforderlich oder bereits vorhanden sind.

Schließlich kann in weitere Ausgestaltung der Erfindung der witterungsbeständigen Deckschicht ihrerseits eine z.B. dekorativen, reflektierenden oder anderen Effekt bewirkende Oberflächenschicht oder -struktur auf- bzw. einvulkanisiert werden, indem z.B. Aluminiumpulver oder -folie, Farbpigmente, körniges Material usw. am Anfang und/oder Ende des Schichtaufbaues stehen und in den Verbundprozeß einbezogen werden. Außerdem läßt sich der witterungsbeständigen Oberfläche eine plastische ornamentale Struktur verleihen, wenn das Preßwerkzeug entsprechend ausgebildet ist.

Die erfindungsgemäße witterungsbeständige Vulkanisationsbeschichtung ist natürlich nicht nur auf Verbindwerkstoffe mit faser- oder spanförmigen Trägermaterialien beschränkt, sie kann z.B. ebenso gut für Sperrholz oder Tischlerplatten eingesetzt werden und ist prinzipiell auf mehreren Außenflächen oder auch nur partiell möglich.

Der Erfindungsgedanke läßt die verschiedensten Ausführungsmöglichkeiten zu. in den beigefügten Zeichnungen ist das erfindungsgemäße Verfahren anhand einiger Anwendungsbeispiele erläutert, und zwar zeigen:
Fig. 1 einen Schnitt durch eine auf der linken Seite einseitig und auf der rechten Seite doppelseitig witterungsbeständig beschichtete Platte,
Fig. 2 einen Schnitt durch eine mit witterungsbeständiger Außenschicht versehene Fassadenplatte,
Fig. 3 einen Schnitt durch einen auf der linken Seite einseitig und auf der rechten Seite doppelseitig beschichteten Formkörper,
Fig. 4 einen Schnitt durch eine weitere Ausführungsform eines erfindungsgemäß erstellten Formkörpers,
Fig. 5 eine Prinzipdarstellung des erfindungsgemäßen Herstellungs-verfahrens, und
Fig. 6 eine Prinzipdarstellung eines weiteren erfindungsgemäßen Herstellungsverfahrens.

Bei der Platte gemäß Fig. 1 ist das Trägermaterial 1 aus einer vorwiegend lignozellulosehaltigen Späneoder Faserschicht gebildet, die mit einem Bindemittel versetzt ist. Die Außenschicht bzw.-schichten 2 bestehen aus einer witterungsbeständigen, vulkanisierbaren Synthesekautschukmischung, die das Späneoder Fasermaterial innerhalb der einander zugekehrten Randzone 3 durchdringt, wobei in diesen einander zugekehrten Randzonen eine feste gegenseitige Verankerung des Späneoder Fasermaterials mit dem elastomeren Deckschichtmaterial erfolgt. Die Verbindung beider Substanzen erfolgt in einem gemeinsamen Heißpreßvorgang, in welchem das Vulkanisieren des Deckschichtmaterials erfolgt.

Der Formkörper gemäß Fig. 2 ist eine Fassadenplatte aus Holzfaser- bzw. Holzspanwerkstoff 1. Die daureleastische Außenschicht 2 erstreckt sich um die Kanten und Seitenflächen des Plattenkörpers herum. Sie übernimmt die Bildung eines Scharnieres 4, was in einfachster Weise dadurch erreicht wird, daß die den Formkörper gemäß Fig. 2 bildende Platte zunächst eben ist und in den jeweiligen Randbereichen das Trägermaterial 1 durch schräg verlaufende Schnitte bis auf die Außenschicht durchgehend begrenzt wird, so daß eine Ecken- oder Kantenbildung ohne Beeinträchtigung der dauerelastischen, elastomeren Außenschicht durch Umlegen und Verleimen der Plattenteile erfolgen kann. Eine Holzleiste 5 stabilisiert gegebenfalls die Abwinkelung.
Fig. 3 zeigt einen mit einer witterungsbeständigen Außenschicht 2 versehenen Formkörper bzw. ein Gefäß, dessen formgebende Kern- und Trägerschicht 1 wiederum aus einer lignuzellulosehaltigen Faser-, Späne- und Bindemittelmischung besteht.
Fig. 4 zeigt einen in ähnlicher Weise hergestellten Formkörper, der mit einer Fensteröffnung versehen und als Fertigbauelement verwendbar ist.

Schließlich zeigen die Fig. 5 und 6 schematische Darstellungen über die Durchführung der erfindungsgemäßen Herstellungsverfahrens, dabei kann gemäß Fig. 5 beispielsweise so vorgegangen werden, daß auf einer Beschickungsunterlage 10 nach dem Aufsprühen eines Trennmittels 6 in granuliertem Zustand die noch unvulkanisierte Kautschukmischung 7 und anschließend das Faser- und/oder Spänematerial 8, mit Bindemittel versetzt, aufgestreut und auf diese Weise der sog. Spänekuchen 9 gebildet wird. Anschließend erfolgt in der Heißpresse 12 unter Einwirkung von Druck und Hitze während einer bestimmten Zeit die Verdichtung des Spänekuchens, wobei unter gleichzeitiger Bindemitteikondensation des Faser- und/oder Spänematerials 8 die; Vulkanisation der witterungsbeständlgeni Außenschicht 2 erfolgt und auf diese Weise die Schichten 1 und 2 mechanisch fest und dauerhaft ineinander verankert werden, so daß praktisch in einem einzigen Heißpreßvorgang ein aus dem Trägermaterial 1 und dem elastomeren dauerelastischen Außenschichtmaterial 2 bestehender fester Verbundwerkstoff entsteht.

Bei dem in Fig. 6 schematisch wiedergegebenen Herstellungsverfahren wird auf dem Beschickungsblech 10 zuerst der Spänekuchen 9 gebildet und die spätere Außenschicht 2 abschließend als folienförmige, noch unvulkanisierte Kautschukmischung 11 aufgebracht, worauf die Weiterverabeitung in der gleichen Weise erfolgt wie bei der Verfahrensdarstellung gemäß Fig. 5.

## Patentansprüche

1. Verfahren zur Herstellung von witterungsbeständigen Platen oder Formkörpern, die aus mit Bindemitteln versetzten Holzteilchen, lignozellulosehaltigen Fasern oder anderweitig aufbereiteten Rohstoffen bestehen und unter Hitze zusammengepreßt sind, dadurch gekennzeichnet, daß auf den aus den Holzteilchen, lignozellulosehaltigen Fasern oder anderweitig aufbereiteten Rohstoffen gebildeten Spänekuchen (9) vor der Heißpressung auf die Ober-und/oder Unterseite eine Deckschicht (2) aus vulkanisierbaren, elastomeren Stoffen wie Natur- und/oder Synthesekautschuk o. dgl. aufgebracht wird, worauf die Heißverpressung bei gleichzeitigem Vulkanisieren der Deckschichten erfolgt.

2. Nach dem Verfahren gemäß Anspruch 1 hergestellte witterungsbeständige Platten oder Formkörper aus mit Bindemitteln versetzten Holzteilchen, lignozellulosehaltigen Fasern oder anderweitig aufbereiteten Rohstoffen, die unter Hitze zusammengepreßt sind, gekennzeichnet durch eine vor der Heißpressung des Spänekörpers (9) auf dessen Oberfläche aufgebrachte und mit dem Spänekörpen innig verbundene, während der Heißpressung ausvulkanisierte dauerelastische Deckschicht (2) aus elastomeren Stoffen, wie Natur- und/oder Synthesekautschuk o. dgl.

3. Platten oder Formkörper nach Anspruch 2, dadurch gekennzeichnet, daß die dauerelastisches Deckschicht (2) farbig und/oder auf ihrer Außenfläche mit Rillen oder Narben versehen oder sonstwie gemustert ist.

4. Platten oder Formkörper nach Anspruch 2, dadurch gekennzeichnet, daß in die dauerelastisches Deckschicht (2) eine Armierung in Form eines Vlieses oder Gewebes o. dgl. eingebettet ist.

## Revendications

1. Procédé pour la fabrication de plaques ou de pièces moulées résistant aux intempéries et composées de fibres lignocellulosiques, de particules de bois ou de matières premières préparées d'une autre façon, additionnées de liants, qui sont comprimées sous l'action de la chaleur, caractérisées en ce que, sur un gâteau de copeaux (9), formé de particules de bois, de fibres lignocellulosiques ou de matières premières préparées d'une autre façon, il est appliqué, avant le pressage à chaud, sur le côté supérieur et/ou sur le côte inférieur, une couche extérieure (2) en élastomère vulcanisable, tel que du caoutchouc naturel ou synthétique ou un produit analogue, le pressage à chaud se faisant en même temps que la vulcanisation des couches extérieures.

2. Plaques ou pièces moulées résistant aux intempéries et composées de fibres ligno- cellulosiqués, de particules de bois ou de matières premières préparées d'une autre façon, additionnées de liants, fabriquées suivant le procédé de la revendication 1 et comprimées sous l'action de la chaleur, caractérisées par une couche extérieure (2) d'élasticité permanente en élastomère tel que du caoutchouc naturel et/ou synthétique ou un produit analogue, appliquée avant le pressage à chaud du gâteau de copeaux sur la surface de celui-ci, et intimement unie à ce gâteau, cette couche étant vulcanisée pendant le pressage à chaud.

3. Plaques ou pièces moulées suivant la revendication 2, caractérisées en ce que la couche extérieure (2) d'élasticité permanente est colorée et/ou munie, sur sa surface extérieure, de rainures ou de nervures ou décorée d'une manière quelconque.

4. Plaques ou pièces moulées suivant la revendication 2, caractérisées en ce que dans la couche extérieure (2) d'élasticité permanente, il est inséré une armature sous forme d'un voile, d'un tissu ou d'une pièce semblable.

## Claims

1. Process for producing weather-resistant panels or mouldings which consist of wood particles mixed with binding agents, of fibres containing lignocellulose or of raw materials prepared in another way and which are pressed together under the influence of heat, characterised in that before hot-pressing a covering layer (2) made of vulcanisable elastomeric materials, such as natural and/or synthetic rubber or 'the like, is applied to the top side and/or underside of the cake (9). of chips which has been formed from the wood particles, fibres containing lignocellulose or raw materials prepared in another way, whereupon hot-pressing is carried out with simultaneous vulcanising of the covering layers.

2. Weather-resistant panels or mouldings produced by the process according to Claim 1 from wood particles mixed with binding agents, fibres containing lignocellulose or raw materials prepared in another way, which panels or mouldings are pressed together under the influence of heat, characterised by a permanently elastic covering layer (2) which is applied, before the hot-pressing of the chip body (9), to the surface of the latter and is connected intimately to the chip body and which is fully vulcanised during hot-pressing and is made of elastomeric materials such as natural and/or synthetic rubber or the like.

3. Panels or mouldings according to Claim 2, characterised in that the permanently elastic covering layer (2) is coloured and/or provided on its outer surface with grooves or grain, or is otherwise patterned.

4. Panels or mouldings according to Claim 2, characterised in that a reinforcement in the form of a web or fabric or the like is embedded in the permanently elastic covering layer (2).
